# FASCICULE DE BREVET EUROPEEN

(11) **EP 1 254 946 B1**
(45) Date de publication et mention de la délivrance du brevet: **14.02.2007**
(21) Numéro de dépôt: 02356071.7
(22) Date de dépôt: 18.04.2002
(51) Int. Cl.: C10L 10/06

(54) **Produit de ramonage chimique**
Chemischer Russentferner
Chemical soot remover

(30) Priorité: 19.04.2001 FR 0105530
(43) Date de publication de la demande: 06.11.2002
(73) Titulaire: Crea, 74130 Bonneville (FR)
(72) Inventeur: Bodo, Lionel, 74130 Ayze (FR); Fayle, Jacques, 69390 Vernaison (FR)
(74) Mandataire: Poncet, Jean-François

(56) Documents cités:
- EP-A- 0 837 121
- FR-A- 2 554 458

## Description

La présente invention concerne les produits de ramonage chimique utilisés en substitution ou en complément des dispositifs de ramonage mécanique des conduits de fumée, tels que définies dans les libellés des revendications 1 à 13.

Dans les conduits de fumée tels que les conduits de cheminée, la combustion de composés organiques comme le bois, le charbon, le fuel, crée des dépôts que l'on appelle généralement la suie. L'élimination de ces dépôts est le plus souvent uniquement mécanique et manuelle. Cette technique de ramonage traditionnelle consiste à passer des brosses et hérissons dans les conduits de cheminée.

On peut également favoriser l'élimination de la suie par l'utilisation de produits de ramonage chimique.

On connaît notamment du document FR-2 554 458 A, un agent combustible solide agissant de façon préventive ou curative sur les dépôts et la suie dans les générateurs de calories. Cet agent comprend, entre autre, une matière combustible cellulosique particulaire, un agent actif préventif ou curatif pour la suie et les dépôts goudronneux, et facultativement un liant. Le produit actif est en quantité faible, inférieure à 10%. Les agglomérés obtenus, par exemple sous forme de briquettes, de bûchettes ou de granulés, sont introduits dans un foyer actif, à raison d'environ 1 kg/tonne de combustible. L'efficacité des produits ainsi constitués n'est pas satisfaisante, et en particulier la destruction de la suie est le plus souvent insuffisante dans les tronçons de conduit éloignés du foyer, qui se trouvent donc à des températures plus faibles.

On connaît du document EP 0 837 121 A un agent de ramonage renfermant à la fois une matière combustible cellulosique solide particulaire, un agent chimique et/ou catalytique destructeur de suie, et de 10 à 70 % d'un liant tel que la paraffine. Le document préconise d'utiliser un tel agent en l'absence de tout autre combustible et dans un foyer éteint. L'agent de ramonage seul doit assurer une autonomie de combustion, et la présence d'un liant combustible tel que la paraffine est pour cela essentielle. On constate toutefois qu'un tel agent ne présente pas l'efficacité attendue, vraisemblablement à cause de l'effet encrassant de la paraffine, à cause de la quantité nécessairement réduite des agents actifs, et à cause du mode d'emploi qui préconise un traitement en autonomie dans un foyer éteint. En particulier, il n'y a pas une action de ramonage efficace sur les tronçons de conduit éloignés du foyer, qui se trouvent pour cette raison à une température faible.

Le problème proposé par la présente invention est de concevoir un produit solide plus efficace pour la destruction plus complète des dépôts carbonés tels que la suie, un procédé pour sa fabrication, et un procédé d'utilisation procurant des résultats améliorés.

On cherche en particulier à réaliser une action de ramonage efficace sur toute la longueur des conduits de fumée, et en particulier sur les tronçons de conduit éloignés du foyer, qui se trouvent donc à des températures plus faibles.

Pour atteindre ces buts ainsi que d'autres, l'invention prévoit un produit solide pour la destruction des dépôts carbonés tels que la suie :
- constitué d'un agrégat mélangé et comprimé de matière combustible cellulosique solide particulaire et de poudre ou cristaux d'agent de destruction chimique des dépôts carbonés,
- la matière combustible cellulosique solide particulaire étant présente en proportion d'au moins 30 % en poids du produit,
- l'agent de destruction chimique des dépôts carbonés étant présent en proportion d'au moins 20 % en poids du produit.

En pratique, la matière combustible cellulosique solide particulaire peut être de la sciure de bois.

L'agent de destruction chimique des dépôts carbonés contient au moins un sel d'ammonium et au moins un sel de métal alcalin ou alcalino-terreux.

Le sel d'ammonium peut avantageusement être choisi parmi la famille comprenant le sulfate d'ammonium, le phosphate d'ammonium et le chlorure d'ammonium. On pourra toutefois préférer s'abstenir d'utiliser le chlorure d'ammonium, afin d'éviter le dégagement de chlore ou de produits chlorés.

Le sel d'ammonium est de préférence le sulfate d'ammonium.

Une efficacité de ramonage particulièrement améliorée, notamment dans les zones froides de conduit de cheminée, est obtenue en utilisant un agent de destruction chimique des dépôts carbonés contenant, en mélange : un sel d'ammonium, du nitrate de potassium, et du carbonate de potassium.

Dans ce cas, le sel d'ammonium est présent dans l'agent de destruction chimique des dépôts carbonés selon une proportion supérieure à 50 % en poids de l'agent.

Le nitrate de potassium et le carbonate de potassium peuvent être présents dans l'agent de destruction chimique selon des pourcentages voisins l'un de l'autre.

Par exemple, le nitrate de potassium peut être présent selon une proportion de 20 % en poids environ, et le carbonate de potassium peut être présent selon une proportion de 15 % en poids environ de l'agent de destruction chimique des dépôts carbonés.

L'invention prévoit en outre un procédé de fabrication d'un produit solide de destruction des dépôts carbonés tel que défini ci-dessus, comprenant les étapes suivantes :
a) mélanger la matière combustible solide particulaire et l'agent de destruction chimique en poudre ou cristaux, selon les proportions en poids d'au moins 30 % de matière combustible solide particulaire et d'au moins 20 % d'agent de destruction chimique,
b) comprimer le mélange à une pression supérieure à 20.10⁵ Pa.

Pour obtenir une bonne agrégation et une cohésion suffisante du produit, lors de la fabrication du produit, le mélange doit contenir un taux d'humidité résiduelle réduit, correspondant à moins de 15 % d'eau environ en poids, de préférence moins de 10 %.

On peut avantageusement utiliser une presse alternative ayant une structure tubulaire parcourue par un piston axial et dans laquelle on distingue une chambre de réception à orifice supérieur d'introduction du mélange, une chambre adjacente de compression, et une chambre de sortie axiale. En sortie de la presse, le produit comprimé sous forme de cylindre continu est tronçonné à longueur appropriée par une scie.

L'invention prévoit également une utilisation d'un produit solide pour la destruction des dépôts carbonés tels que la suie dans une cheminée, comprenant les étapes de :
1) faire un feu dans la cheminée pour amener le conduit de cheminée à température voisine de la température habituelle de fonctionnement de la cheminée,
2) constituer un lit de braises avec les résidus du feu,
3) placer le produit solide sur le lit de braises, et laisser agir.

D'autres objets, caractéristiques et avantages de la présente invention ressortiront de la description suivante de modes de réalisation particuliers, faite en relation avec les figures jointes, parmi lesquelles :
- la figure 1 illustre schématiquement en perspective un produit solide de destruction des dépôts carbonés selon un mode de réalisation de la présente invention, sous forme de bûche ;
- la figure 2 illustre l'utilisation du produit selon l'invention, pour le ramonage chimique d'une cheminée ;
- la figure 3 est une vue schématique illustrant les étapes du procédé de fabrication d'un produit selon l'invention ; et
- la figure 4 illustre schématiquement les étapes de fonctionnement de la presse pour la fabrication d'un produit solide selon l'invention.

Le produit solide pour la destruction des dépôts carbonés tels que la suie selon l'invention est constitué d'un agrégat mélangé et comprimé de matière combustible cellulosique solide particulaire telle que de la sciure de bois, et de poudres ou cristaux d'un agent de destruction chimique des dépôts carbonés. Autrement dit, le produit selon l'invention ne contient pas d'autres constituants, hormis la présence d'eau qui est habituelle et inévitable dans les matières cellulosiques solides telles que la sciure de bois et dans les cristaux d'agent de destruction chimique tels que les sels généralement hygroscopiques.

Selon l'invention, la matière combustible cellulosique solide particulaire est présente dans le produit en proportion d'au moins 30 % en poids du produit, et l'agent de destruction chimique des dépôts carbonés est présent en proportion d'au moins 20 % en poids du produit.

Par l'utilisation d'une telle composition, on optimise les effets de ramonage escomptés, grâce à une quantité satisfaisante d'agents actifs, et grâce à une durée d'action augmentée par la combustion lente de la matière combustible cellulosique solide seule. La combustion de la matière combustible cellulosique solide particulaire assure la sublimation des sels constituant l'agent de destruction chimique des dépôts carbonés, libérant lentement et pendant une durée longue des gaz actifs qui viennent détruire les dépôts carbonés dans le conduit de fumée.

Le produit solide selon l'invention peut par exemple être conditionné sous forme d'une bûche 1 comme illustré sur la figure 1, dans laquelle on peut distinguer des grains 2 de la matière combustible cellulosique solide particulaire et des particules de poudre ou de cristaux 3 d'agent de destruction chimique des dépôts carbonés.

L'agent de destruction chimique selon l'invention contient au moins un sel d'ammonium et au moins un sel de métal alcalin ou alcalino-terreux. Le sel d'ammonium peut être choisi parmi la famille comprenant le sulfate d'ammonium (NH₄)₂SO₄, le phosphate d'ammonium (NH₄)₃PO₄, et le chlorure d'ammonium NH₄Cl. On pourra toutefois préférer le sulfate d'ammonium, qui a une action améliorée sur la suie et qui évite le dégagement de produits chlorés qui sont à la fois nocifs et corrosifs.

Un exemple avantageux d'agent de destruction chimique selon l'invention est un mélange contenant un sel d'ammonium, du nitrate de potassium KNO₃ et du carbonate de potassium K₂CO₃. Dans ce cas, le sel d'ammonium est présent dans l'agent en proportion supérieure à 50 % en poids.

Selon un exemple avantageux, le nitrate de potassium et le carbonate de potassium peuvent être présents selon des pourcentages voisins, par exemple de 20 % environ pour le nitrate de potassium et de 15 % environ pour le carbonate de potassium, les pourcentages étant exprimés en poids de l'agent de destruction chimique.

Un exemple de formulation particulièrement avantageuse de l'agent de destruction chimique est le suivant :
- sulfate d'ammonium : 50 à 70 %
- nitrate de potassium : 15 à 30 %
- carbonate de potassium : 10 à 25 %
- acétate de nickel : 2 à 8 %
pour un total de 100 % de l'agent de destruction chimique, les pourcentages étant exprimés en poids.

Cette formulation optimise le ramonage du conduit de fumée, en favorisant un fort dégagement de gaz actif à température de foyer relativement faible, et en favorisant l'action chimique sur la suie dans toutes les zones du conduit de fumée et notamment dans les zones les plus froides.

L'acétate de nickel Ni(OCOCH₃)₂ catalyse l'action des sels sur la suie.

L'utilisation du produit solide selon l'invention est illustrée sur la figure 2. On a représenté une cheminée 4 dont le foyer 5 contient un lit de braises 6 supportant une bûche 1 selon l'invention. On a préalablement fait un feu dans la cheminée 4, pour amener le conduit de fumée 8 à température voisine de la température habituelle de fonctionnement de la cheminée. On a constitué le lit de braises 6 avec les résidus du feu. On a placé le produit solide sous forme de bûche 1 sur le lit de braises 6. On laisse ensuite agir : la chaleur dégagée par le lit de braises 6 provoque la combustion lente de la matière combustible cellulosique solide particulaire présente dans le produit solide sous forme de bûche 1, cette combustion assurant le maintien d'une température suffisante pour la sublimation et le dégagement des gaz 7 issus des matières constituant l'agent de destruction chimique. Les gaz 7 se propagent dans le conduit 8, et agissent sur les dépôts carbonés chauds tels que la suie présents dans le conduit 8. La combustion lente de la bûche 1 peut durer plusieurs heures, permettant une destruction quasi complète des dépôts carbonés.

La figure 3 illustre les étapes d'un procédé de fabrication d'un produit solide de destruction des dépôts carbonés selon l'invention. Le procédé comprend les étapes suivantes.

Sur la figure 3a, on mélange la matière combustible solide particulaire et l'agent de destruction chimique en poudre ou cristaux, dans un récipient 9 à l'aide d'un dispositif mélangeur 10.

Sur la figure 3b, on place le mélange ainsi obtenu dans une presse 11 qui comprime le mélange à l'aide d'un piston 12.

Sur la figure 3c, on tronçonne à longueur appropriée, au moyen d'une scie 13, le barreau de matière compactée ainsi obtenu.

Sur la figure 4, on a illustré plus précisément les moyens physiques de pressage permettant l'obtention de bûches de produit selon l'invention. On utilise pour cela une presse alternative ayant essentiellement une structure tubulaire 14 parcourue par un piston axial 12. Dans la structure tubulaire 14, on distingue, de l'amont vers l'aval, une chambre de réception 15 à orifice supérieur 16 d'introduction du mélange préalablement formé de matière combustible solide particulaire et d'agent de destruction chimique. Par exemple, la structure tubulaire 14 est orientée horizontalement, et l'orifice supérieur d'introduction 16 est orienté vers le haut, au-dessous d'une trémie 17.

En aval de la chambre de réception 15, on distingue dans la structure tubulaire 14 une chambre adjacente de compression 18, suivie d'une chambre de sortie axiale 19.

Entre la chambre de compression 18 et la chambre de sortie axiale 19, on distingue un dispositif de freinage 20, constitué par exemple d'une mâchoire radiale pouvant comprimer radialement une partie de matière présente dans la structure tubulaire 14 au droit de la mâchoire, pour freiner la progression axiale des matières et permettre la compression par le piston 12 dans la chambre de compression 18.

Sur la figure 4a, le dispositif est dans l'état initial de réception de matière dans la chambre de réception 15. La matière particulaire préalablement mélangée pénètre dans la chambre de réception 15 par l'orifice supérieur 16 en provenant de la trémie 17 supérieure. Le piston 12 est alors en position de recul maximal.

Sur la figure 4b, on avance le piston 12 à grande vitesse, jusqu'à ce qu'il atteigne la chambre de compression 18. La matière contenue dans la chambre de compression 18 est alors relativement comprimée, et l'on poursuit 1a compression par avance du piston 12. Pendant cette compression, le dispositif de freinage 20 est sollicité radialement vers l'intérieur, pour s'opposer à la progression de la matière vers la chambre de sortie 19.

Sur la figure 4c, le dispositif de freinage 20 est relâché, et le piston 12 poursuit sa course en poussant le tronçon de matière comprimée vers la chambre de sortie 19. Le piston 12 recule alors jusqu'en position illustrée sur la figure 4a.

On comprend que la presse alternative ainsi constituée permet de réaliser des tronçons successifs de matière comprimée et agglomérée. La matière sort en continu de la chambre de sortie 19 sous forme d'un barreau continu, que l'on peut ensuite scier par la scie 13 selon les longueurs appropriées.

La solidarisation des tronçons comprimés successifs pour former le barreau continu est assurée par la simple compression de la matière particulaire. On peut toutefois améliorer cette liaison des tronçons successifs en prévoyant, sur la tête de piston 21, une partie centrale proéminente 22 qui produit une poussée différentielle de la partie centrale de matière par rapport à la partie périphérique.

La présente invention n'est pas limitée aux modes de réalisation qui ont été explicitement décrits, mais elle en inclut les diverses variantes et généralisations contenues dans le domaine des revendications ci-après.

## Revendications

1. - Produit solide de ramonage chimique pour la destruction des dépôts carbonés tels que la suie,
- constitué d'un agrégat mélangé et comprimé de matière combustible cellulosique solide particulaire et de poudre ou cristaux d'agent de destruction chimique des dépôts carbonés,
- l'agent de destruction chimique des dépôts carbonés contenant au moins un sel d'ammonium et au moins un sel de métal alcalin ou alcalino-terreux,
- la matière combustible cellulosique solide particulaire étant présente en proportion d'au moins 30 % en poids du produit,
- l'agent de destruction chimique des dépôts carbonés étant présent en proportion d'au moins 20 % en poids du produit.

2. - Produit selon la revendication 1, **caractérisé en ce que** la matière combustible cellulosique solide particulaire est de la sciure de bois.

3. - Produit selon l'une des revendications 1 ou 2, **caractérisé en ce que** le sel d'ammonium est choisi parmi la famille comprenant le sulfate d'ammonium, le phosphate d'ammonium et le chlorure d'ammonium.

4. - Produit selon l'une des revendications 1 ou 2, **caractérisé en ce que** le sel d'ammonium est le sulfate d'ammonium.

5. - Produit selon l'une des revendications 1 ou 2, **caractérisé en ce que** l'agent de destruction chimique des dépôts carbonés contient, en mélange, un sel d'ammonium, du nitrate de potassium, et du carbonate de potassium.

6. - Produit selon la revendication 5, **caractérisé en ce que** le sel d'ammonium est présent dans l'agent de destruction chimique des dépôts carbonés en proportion supérieure à 50 % en poids de l'agent.

7. - Produit selon la revendication 6, **caractérisé en ce que** le nitrate de potassium et le carbonate de potassium sont présents dans l'agent de destruction chimique selon des pourcentages voisins l'un de l'autre.

8. - Produit selon la revendication 7, **caractérisé en ce que** le nitrate de potassium est présent selon une proportion de 20 % environ, et le carbonate de potassium est présent selon une proportion de 15 % environ en poids dans l'agent de destruction chimique des dépôts carbonés.

9. - Produit selon l'une quelconque des revendications 5 à 8, **caractérisé en ce que** l'agent de destruction chimique contient, en mélange :
- de 50 à 70 % de sulfate d'ammonium,
- de 15 à 30 % de nitrate de potassium,
- de 10 à 25 % de carbonate de potassium,
- de 2 à 8 % d'acétate de nickel,
pour un total de 100 % en poids de l'agent de destruction chimique.

10. Procédé de fabrication d'un produit solide de ramonage chimique pour la destruction des dépôts carbonés selon l'une quelconque des revendications 1 à 9, **caractérisé en ce qu**'il comprend les étapes suivantes :
a) mélanger la matière combustible solide particulaire et l'agent de destruction chimique en poudre ou cristaux, selon les proportions en poids d'au moins 30 % de matière combustible solide particulaire et d'au moins 20 % d'agent de destruction chimique,
b) comprimer le mélange à une pression supérieure à 20.10⁵ Pa.

11. Procédé selon la revendication 10, **caractérisé en ce que**, lors de la fabrication du produit, le mélange contient moins de 15 % d'eau en poids.

12. - Procédé selon l'une des revendications 10 ou 11, **caractérisé en ce que :**
- on utilise une presse alternative ayant une structure tubulaire (14) parcourue par un piston axial (12) et dans laquelle on distingue une chambre de réception (15) à orifice supérieur (16) d'introduction du mélange, une chambre adjacente de compression (18), et une chambre de sortie axiale (19),
- en sortie de la presse, le produit comprimé sous forme de cylindre continu est tronçonné à longueur appropriée par une scie (13).

13. - Utilisation d'un produit solide de ramonage chimique selon l'une quelconque des revendications 1 à 9 pour la destruction des dépôts carbonés tels que la suie dans une cheminée (4), comprenant les étapes de :
1) faire un feu dans la cheminée (4) pour amener le conduit (8) de cheminée à température voisine de la température habituelle de fonctionnement de la cheminée,
2) constituer un lit de braises (6) avec les résidus du feu,
3) placer le produit solide (1) sur le lit de braises (6), et laisser agir.

## Claims

1. Solid chemical chimney cleaning product for the destruction of carbon-containing deposits such as soot,
- consisting of a mixed and compressed aggregate of solid particulate cellulose-based combustible material and powder or crystals of an agent for the chemical destruction of the carbon-containing deposits,
- the agent for the chemical destruction of the carbon-containing deposits containing at least one ammonium salt and at least one salt of an alkali or alkaline-earth metal,
- the solid particulate cellulose-based combustible material being present in a proportion of at least 30% by weight of the product,
- the agent for the chemical destruction of the carbon-containing deposits being present in a portion of at least 20% by weight of the product.

2. Product according to claim 1, **characterized in that** the solid particulate cellulose-based combustible material is sawdust.

3. Product according to either claim 1 or claim 2, **characterized in that** the ammonium salt is chosen from the family comprising ammonium sulphate, ammonium phosphate and ammonium chloride.

4. Product according to either claim 1 or claim 2, **characterized in that** the ammonium salt is ammonium sulphate.

5. Product according to either claim 1 or claim 2, **characterized in that** the agent for the chemical destruction of the carbon-containing deposits contains a mixture of an ammonium salt, potassium nitrate and potassium carbonate.

6. Product according to claim 5, **characterized in that** the ammonium salt is present in the agent for chemical destruction of carbon-containing deposits in a proportion greater than 50% by weight of the agent.

7. Product according to claim 6, **characterized in that** the potassium nitrate and the potassium carbonate are present in the chemical destruction agent in similar percentages.

8. Product according to claim 7, **characterized in that** the potassium nitrate is present in a proportion of approximately 20% and the potassium carbonate is present in a proportion of approximately 15% by weight of the agent for the chemical destruction of the carbon-containing deposits.

9. Product according to any one of claims 5 to 8, **characterized in that** the chemical destruction agent contains a mixture of :
- 50 to 70% of ammonium sulphate,
- 15 to 30% of potassium nitrate,
- 10 to 25% of potassium carbonate,
- 2 to 8% of nickel acetate,
for a total of 100% by weight of the chemical destruction agent.

10. Method of fabrication of a solid chemical chimney cleaning product according to any one of claims 1 to 9 for the destruction of the carbon-containing deposits, **characterized in that** it comprises the following steps :
a) mixing the solid particulate combustible material and the chemical destruction agent powder or crystals, in proportions by weight of at least 30% of solid particulate combustible material and at least 20% of chemical destruction agent,
b) compressing the mixture at a pressure greater than 20.10⁵ Pa.

11. Method according to claim 10, **characterized in that**, during the fabrication of the product, the mixture contains less than 15% by weight of water.

12. Method according to either claim 10 or claim 11, **characterized in that** :
- an alternating press is used having a tubular structure (14) through which passes an axial piston (12) and in which there are distinguished a reception chamber (15) with a top orifice (16) for introduction of the mixture, an adjacent compression chamber (18), and an axial outlet chamber (19),
- at the outlet from the press, the compressed product in the form of a continuous cylinder is cut to appropriate length by a saw (13).

13. Use of a solid chemical chimney cleaning product according to any one of claims 1 to 9 for the destruction of carbon-containing deposits such as soot in a chimney (4), comprising the steps of :
1) making a fire in the chimney (4) to heat the flue (8) of the chimney to a temperature close to the usual operating temperature of the chimney,
2) constituting a bed of embers (6) with the residues of the fire,
3) placing the solid product (1) on the bed of embers (6), and allowing it to act.

## Patentansprüche

1. - Festkörperprodukt zum chemischen Schornsteinfegen zum Zerstören von kohlenstoffhaltigen Ablagerungen, wie z.B. Ruß,
- bestehend aus einem gemischten und komprimierten Aggregat von brennbarer, zellulosehaltiger, fester, partikelförmiger Materie und von Pulver oder Kristallen eines Mittels zum chemischen Zerstören von kohlenstoffhaltigen Ablagerungen,
- wobei das Mittel zum chemischen Zerstören von kohlenstoffhaltigen Ablagerungen mindestens ein Ammoniumsalz und mindestens ein Salz eines Alkalimetalles oder eines Erdalkalimetalles enthält,
- wobei die brennbare, zellulosehaltige, feste, partikelförmige Materie in einem Verhältnis von mindestens 30 Gewichts% des Produktes vorhanden ist,
- wobei das Mittel zum chemischen Zerstören von kohlenstoffhaltigen Ablagerungen in einem Verhältnis von mindestens 20 Gewichts% des Produktes vorhanden ist.

2. - Produkt nach Anspruch 1, **dadurch gekennzeichnet, daß** die brennbare, zellulosehaltige, feste, partikelförmige Materie Sägemehl von Holz ist.

3. - Produkt nach einem der Ansprüche 1 oder 2, **dadurch gekennzeichnet, daß** das Ammoniumsalz aus der Familie ausgewählt ist, die Ammoniumsulfat, Ammoniumphosphat und Salmiak enthält.

4. - Produkt nach einem der Ansprüche 1 oder 2, **dadurch gekennzeichnet, daß** das Ammoniumsalz Ammoniumsulfat ist.

5. - Produkt nach einem der Ansprüche 1 oder 2, **dadurch gekennzeichnet, daß** das Mittel zum chemischen Zerstören von kohlestoffhaltigen Ablagerungen in Mischung ein Ammoniumsalz, ein Kaliumnitrat und Kaliumkarbonat enthält.

6. - Produkt nach Anspruch 5, **dadurch gekennzeichnet, daß** das Ammoniumsalz in dem Mittel zum chemischen Zerstören von kohlestoffhaltigen Ablagerungen in einem Verhältnis von mehr als 50 Gewichts% des Mittels vorhanden ist.

7. - Produkt nach Anspruch 6, **dadurch gekennzeichnet, daß** das Kaliumnitrat und das Kaliumkarbonat in dem Mittel zur chemischen Zerstörung in einander benachbarten Prozentsätzen vorhanden sind.

8. - Produkt nach Anspruch 7, **dadurch gekennzeichnet, daß** das Kaliumnitrat in einem Verhältnis von ca. 20 % und das Kaliumkarbonat in einem Verhältnis von ca. 15 Gewichts% des Mittels zur chemischen Zerstörung von kohlestoffhaltigen Ablagerungen vorhanden ist.

9. - Produkt nach irgendeinem der Ansprüche 5 bis 8, **dadurch gekennzeichnet, daß** das Mittel zum chemischen Zerstören in einer Mischung enthält:
- von 50 bis 70 % Ammoniumsulfat,
- von 15 bis 30 % Kaliumnitrat,
- von 10 bis 25 % Kaliumkarbonat,
- von 2 bis 8 % Nickelacetat,
auf eine Gesamtmenge von 100 Gewichts% des Mittels zum chemischen Zerstören.

10. - Verfahren zur Herstellung eines Festkörperproduktes zum chemischen Schornsteinfegen zum Zerstören von kohlestoffhaltigen Ablagerungen nach irgendeinem der Ansprüche 1 bis 9, **dadurch gekennzeichnet, daß** es nachfolgende Schritte enthält:
a) Mischen der brennbaren, festen, partikelförmigen Materie und des Mittels zur chemischen Zerstörung in Pulver- oder kristalliner Form, entsprechend den Verhältnissen in Gewichts% von mindestens 30 % der brennbaren, festen, partikelförmigen Materie und mindestens 20 % des Mittels zum chemischen Zerstören,
b) Komprimieren der Mischung mit einem Druck von mehr als 20.10⁵ Pa.

11. - Verfahren nach Anspruch 10, **dadurch gekennzeichnet, daß** die Mischung während der Herstellung des Produktes mindestens 15 Gewichts% Wasser enthält.

12. - Verfahren nach einem der Ansprüche 10 oder 11, **dadurch gekennzeichnet, daß**:
- man verwendet eine Wechselpresse mit einer rohrförmigen Struktur (14), die von einem axialen Kolben (12) durchfahren wird und in der man eine Aufnahmekammer (15) mit einer oberen Öffnung (16) für das Einführen der Mischung, eine benachbarte Kompressionskammer (18) und eine Kammer mit axialem Auslaß (19) unterscheidet,
- das in Form eines kontinuierlichen Zylinders komprimierte Produkt beim Verlassen der Presse mittels einer Säge (13) auf eine geeignete Länge abgeschnitten wird.

13. - Verwendung eines Festkörperproduktes zum chemischen Schornsteinfegen gemäß irgendeinem der Ansprüche 1 bis 9, zum Zerstören von kohlenstoffhaltigen Ablagerungen, wie z.B. Ruß, in einem Kamin (4), mit den Schritten:
1) Anmachen eines Feuers in dem Kamin (4), um den Abzug (8) des Kamins auf eine Temperatur nahe der gewöhnlichen Funktionstemperatur des Kamins zu bringen,
2) Schaffen eines Bettes von Glut (6) mit den Überresten des Feuers,
3) Plazieren des Festkörperproduktes (1) auf dem Bett von Glut (6) und wirken lassen.
